# EUROPÄISCHE PATENTSCHRIFT

(11) **EP 3 180 164 B1**
(45) Veröffentlichungstag und Bekanntmachung des Hinweises auf die Patenterteilung: **28.02.2018**
(21) Anmeldenummer: 14753233.7
(22) Anmeldetag: 14.08.2014
(51) Int. Cl.: B24D 7/02, B24D 18/00

(54) **SCHLEIFELEMENT, VERFAHREN ZUR HERSTELLUNG DES SCHLEIFELEMENTES UND SPRITZGIESS-WERKZEUG ZUR DURCHFÜHRUNG DES VERFAHRENS**
GRINDING ELEMENT, METHOD FOR PRODUCING THE GRINDING ELEMENT, AND INJECTION-MOLDING TOOL FOR CARRYING OUT THE METHOD
ÉLÉMENT ABRASIF, PROCÉDÉ DE FABRICATION D'UN ÉLÉMENT ABRASIF ET OUTIL MOULÉ PAR INJECTION POUR METTRE EN OEUVRE LE PROCÉDÉ

(43) Veröffentlichungstag der Anmeldung: 21.06.2017
(73) Patentinhaber: August Rüggeberg GmbH & Co. KG, 51709 Marienheide (DE)
(72) Erfinder: STUCKENHOLZ, Bernd, 51427 Bergisch Gladbach (DE); HUTH, Nicolas, 51789 Lindlar (DE)
(74) Vertreter: Rau, Schneck & Hübner Patentanwälte Rechtsanwälte PartGmbB
(86) Internationale Anmeldenummer: PCT/EP2014/067417
(87) Internationale Veröffentlichungsnummer: WO 2016/023586

(56) Entgegenhaltungen:
- WO-A1-2013/186146
- DE-A1- 3 724 106
- DE-T2- 69 632 154
- US-B1- 6 280 309
- US-E1- R E37 997

## Beschreibung

Die Erfindung bezieht sich auf ein Schleifelement, ein Verfahren zur Herstellung eines solchen Schleifelementes und ein Spritzgieß-Werkzeug zur Herstellung eines solchen Schleifelementes nach dem Verfahren.

Es ist bekannt, nach der sogenannten SolGel-Technik hergestellte Keramikschleifkörner in gebundenen Schleifelementen oder in Schleifmitteln auf Unterlage zu verwenden. Weiterhin ist es bekannt nach der Sol-Gel Technik geometrisch bestimmte Schleifkörner z. B in. Dreieckform herzustellen. Hiermit ausgerüstete Schleifwerkzeuge sind aggressiver und standfester als konventionelle Werkzeuge mit SolGel-Schleifmitteln.

Aus der US RE37,997 E ist eine Polierscheibe zum Polieren von scheibenförmigen Wafern für integrierte Schaltungen bekannt. Diese Polierscheibe weist in ihrer ebenen Oberfläche unterschiedlich große zylindrische Öffnungen auf.

Aus der WO 2013/186146 A1 ist es bekannt, Schleifkörner mit Bindemittel zu mischen und diese Masse flach auszurollen unter Orientierung der Schleifkörner. Das Bindemittel wird zumindest teilweise entfernt. Anschließend kann die Masse einer Wärmebehandlung unterzogen werden.

Der Erfindung liegt die Aufgabe zugrunde, ein Schleifelement zu schaffen, das bei sehr guten Schleifeigenschaften und hoher Standfestigkeit besonders einfach herstellbar ist.

Diese Aufgabe wird durch ein Schleifelement mit den Merkmalen des Anspruches 1, durch ein Verfahren mit den Merkmalen des Anspruches 14 und die Herstellung in einem Spritzgieß-Werkzeug mit den Merkmalen des Anspruches 20 gelöst.

Wesentlich ist, dass das Schleifelement nach der Erfindung als ein einheitliches Teil durch Spritzgießen hergestellt wird, wobei der scheibenförmige Grundkörper und die auf diesem ausgebildeten Schneiden aus Hartstoffen gebildet sind. Die einzelnen Schneiden sind jeweils - bezogen auf die Drehrichtung des Schleifelementes im Einsatz - einer in der Regel zylindrischen Öffnung im Grundkörper unmittelbar nachgeordnet, sodass die Spanfläche der jeweiligen Schneide sich unmittelbar an die Wand der Öffnung, anschließt und sich in deren Verlängerung erstreckt, wodurch sich der Spanwinkel ausbildet. Es lässt sich in sehr einfacher Weise ein Spanwinkel von α = 0° oder ein positiver oder negativer Spanwinkel einstellen, wobei die Grenzen hierfür in Anspruch 2 angegeben sind.

Eine besonders günstige und für den Schneideffekt optimale Anordnung ergibt sich mit den Merkmalen der Ansprüche 3 bis 5, da hierdurch die Schneiden einen geringen radialen Versatz gegenüber der nacheilenden oder voreilenden Schneide aufweisen. Durch die Weiterbildung nach Anspruch 6 und/oder 7 wird dann gleichsam der Ausklang zum äußeren Rand des Schleifelementes hin geschaffen.

Durch die weitere Ausbildung nach Anspruch 8 werden die vorgenannten Vorteile optimiert.

Durch die Weiterbildung nach den Ansprüchen 9 und/oder 10 wird erreicht, dass die Schneiden nur mit ihrer Schneidkante mit dem zu schneidenden Werkstoff in Berührung kommen und dass somit keine bzw. keine nennenswerte Reibung an den Seitenflanken der Schneiden auftritt. Weiterhin wird hierdurch erreicht, dass der beim Schleifvorgang abgeschnittene Werkstoff des zu bearbeitenden Werkstücks weich oder sanft über die Spanfläche abfließen kann.

Die Ansprüche 11 und 12 geben die besonders günstigen Materialien für die Herstellung des Schleifelementes an; deren optimale Korngröße ergibt sich aus Anspruch 13.

Der Kern des besonders günstigen Verfahrens nach Anspruch 14 besteht darin, dass die Herstellung des Schleifelements praktisch in einem Arbeitsgang aus einer durch Mischen und Kneten hergestellten Ausgangsmasse durch Spritzgießen erfolgt. Hierbei erhält das Schleifelement im Wesentlichen bereits seine endgültige Form bestehend aus einem in der Regel scheibenförmigen Grundkörper, den Öffnungen und den Schneiden. Nach dem Entformen des durch Spritzgießen hergestellten Roh-Bauteils wird das Bindemittel durch Lösungsmittel und/oder thermisch, also unter Wärme, entfernt. Danach folgt ein Sintern des Roh-Bauteils, wodurch das Schleifelement seine endgültige Härte erreicht.

Die Ansprüche 15 bis 19 geben wieder, in welcher Form die Hartstoffe und welche Bindemittel eingesetzt werden und wie die Bindemittelentfernung und das Sintern materialspezifisch erfolgen.

Anspruch 20 gibt das Spritzgieß-Werkzeug wieder, mit dem insbesondere die für das Schleifelement wesentliche Formgebung erfolgt.

Weitere Merkmale, Vorteile und Einzelheiten der Erfindung ergeben sich aus der nachfolgenden Beschreibung eines Ausführungsbeispiels anhand der Zeichnung. Es zeigt:
- Fig. 1: eine schematische Darstellung eines Spritzgieß-Werkzeugs zur Herstellung eines Roh-Bauteils eines erfindungsgemäßen Schleifelementes,
- Fig. 2: eine Draufsicht auf eine Formplatte des Spritzgieß-Werkzeugs gemäß Fig. 1,
- Fig. 3: einen Teilschnitt durch das Werkzeug gemäß der Schnittlinie III-III in Fig. 2,
- Fig. 4: die Anordnung von Bolzen am Werkzeug-Oberteil,
- Fig. 5: einen Teilquerschnitt durch ein Schleifelement nach der Erfindung, mit Schneiden mit teilzylindrischer Spanfläche,
- Fig. 6: eine Draufsicht auf die Schneide nach Fig. 5 mit vorgeordneter Öffnung im Schleifelement,
- Fig. 7: eine die Lage der Schneide zur vorgeordneten Öffnung zeigende Draufsicht,
- Fig. 8: eine Draufsicht auf eine Schneide mit teilkonischer Spanfläche und vorgeordneter Öffnung,
- Fig. 9: einen Querschnitt durch die Schneide nach Fig. 8 gemäß der Schnittlinie IX-IX in Fig. 8,
- Fig. 10: eine Draufischt auf eine Schneide mit gegenüber den Fig. 8 und 9 abgewandelter teilkonischer Spanfläche mit vorgeordneter Öffnung und
- Fig. 11: einen Querschnitt gemäß der Schnittlinie XI-XI in Fig. 10.

Ein weiter unten noch näher zu beschreibendes Schleifelement 1 nach Art einer Schleifscheibe, wird durch Spritzgießen in einem nur schematisch dargestellten Spritzgieß-Werkzeug 2 hergestellt. Dieses Spritzgieß-Werkzeug 2 weist ein Werkzeug-Unterteil 3 und ein Werkzeug-Oberteil 4 auf, die in geschlossenem Zustand des Werkzeugs 2 ineinander greifen. Das Werkzeug-Oberteil 4 ist zweiteilig aufgebaut und weist eine innere Formplatte 4' und eine obere Schließplatte 4" auf. Im geschlossenen Zustand des Spritzgieß-Werkzeugs 2 wird vom Unterteil 3 und von der Formplatte 4' ein Formraum 5 begrenzt, in dem das Schleifelement 1 durch Spritzgießen geformt wird. Der Formraum 5 ist - in der Draufsicht - kreisförmig ausgebildet und weist eine Mittel-Achse 6 auf. Konzentrisch zu dieser Achse 6 ist im Werkzeug-Oberteil 4 ein Einlass 7 für eine von einer Spritzgießmaschine einzuspritzende Spritzmasse 8 vorgesehen.

Im Werkzeug-Oberteil 4 sind - dem Formraum 5 zugewandt - zahlreiche Bolzen 9 befestigt, denen jeweils eine Bohrung 10 im Werkzeug-Unterteil 3 und eine Bohrung 10' in der Formplatte 4' zugeordnet sind, so dass - bei geschlossenem Spritzgieß-Werkzeug 2 - jeweils ein Bolzen 9 eine Bohrung 10' durchsetzt und in eine Bohrung 10 eingereift, wie in Fig. 3 angedeutet ist.

In der dem Formraum 5 zugewandten Oberfläche 11 der Formplatte 4' ist jedem Bolzen 9 zugewandt je eine Ausnehmung 12 ausgebildet, auf die weiter unten noch ausführlich eingegangen wird.

Die Achsen 13 der Bohrungen 10 und 10' und entsprechend der Bolzen 9 liegen - wie Fig. 4 erkennen lässt - auf einer als archimedische Spirale oder als Spirale mit progressiver Steigung ausgebildeten ersten Spur 14, deren Radius vom inneren Anfang 15 dieser ersten Spur 14 bis zu deren äußerem Ende 16 von einem Radius R1 auf einen Radius R2 zunimmt. Von diesem Ende 16 an verläuft ein kurzer sich etwa über einen halben Umfang auf jeden Fall aber über weniger als einen vollen Umfang erstreckender Abschnitt einer degressiven zweiten spiralförmigen Spur 17. Außen sind noch auf einer kreisförmigen Spur 18 mit der Achse 6 als Mittelachse ebenfalls Bohrungen 10 und dementsprechend Bolzen 9 angeordnet.

Der Abstand a der auf einer Spur, also der ersten Spur 14, der zweiten Spur 17 und der Spur 18 benachbart angeordneten Bohrungen 10 voneinander, ist für alle Bohrungen 10, 10' gleich.

Die Form der Ausnehmungen 12 in der inneren Oberfläche 11 der Formplatte 4' wird anhand der Figuren 5 und 6 mittelbar erläutert. Diese Figuren zeigen jeweils einen Teil-Ausschnitt eines im Spritzgieß-Werkzeug 2 aus der Spritzmasse 8 ausgeformten Schleifelementes 1 mit einer Schneide 19, deren Form der jeweiligen Ausnehmung 12 entspricht, die durch je einen Bolzen 9 verschlossen ist. Die Schneide 19 weist eine zur Achse 13 des Bolzens 9 bzw. der Bohrung 10 konzentrische, der Umfangsfläche des Bolzens 9 entsprechende teilzylindrische oder teilkonische Spanfläche 20 mit einem Spanwinkel -30° ≤ α ≤30°, auf. Zur Erzeugung eines in Fig. 5 dargestellten Spanwinkels α = 0° ist der in der Ausnehmung 12 befindliche Abschnitt 9' des Bolzens 9 zylindrisch ausgebildet. Zur Erzeugung eines Spanwinkels α ≠ 0° ist dieser Abschnitt 9' des Bolzens 9 konisch ausgebildet. Wenn der Abschnitt 9' sich vom Werkzeug-Unterteil 3 weg verjüngt, dann muss aus entformungstechnischen Gründen der Bolzen 9 im Werkzeug-Unterteil 3 angebracht sein.

Die Schneide 19 weist einen Keilwinkel β auf, für den gilt: 30° ≤ β ≤ 120°.

Die Schneide 19 weist einen abgerundeten Endabschnitt 22 mit einem Radius r2 auf, der kleiner ist als der Radius r1 der jeweiligen Bohrung 10 bzw. des Bolzens 9. Von der Spanfläche 20 führen Seitenflanken 23, 24 zu dem erwähnten Endabschnitt 22, wie insbesondere Fig. 6 entnehmbar ist. Die Schneide 19 verjüngt sich also zum Endabschnitt 22 hin. Die Schneide 19 weist eine Höhe b über dem Grundkörper 25 des Schleifelementes 1 auf, wobei diese Höhe b gleichzeitig die Höhe über einer zylindrischen Öffnung 26 ist, die durch den jeweiligen Bolzen 9 in dem scheibenförmigen Grundkörper 25 des Schleifelementes geformt wird. Die teilzylindrische oder teilkonische Spanfläche 20 schließt sich also direkt an diese Öffnung 26 an.

Wie Fig. 5 und 6 weiterhin erkennen lassen, ist die durch die Durchdringung der Spanfläche 20 und des Schneidenrückens (Freifläche) 21 gebildete Schneidkante 27 gegenüber der ersten Spur 14 bzw. der zweiten Spur 17 bzw. der kreisförmigen Spur 18 nach außen versetzt. In Fig. 7 ist dies in einem x-y-z-Koordinatensystem dargestellt, dessen y-Achse durch die jeweilige Achse 13 einer Bohrung 10 und damit der Öffnung 26 und die Mittel-Achse 6 des Schleifelementes 1 gelegt ist. Die x-Achse liegt senkrecht hierzu und zur Achse 13. Die nur in Fig. 5 angedeutete z-Achse ist deckungsgleich mit der jeweiligen Achse 13 einer Öffnung 26. In Fig. 7 sind die Begrenzungslinien der Seitenflanken 23, 24 der Schneide 19 in der Ebene des Grundkörpers 25 dargestellt, wie es auch in Fig. 5 angedeutet ist. In dieser Ebene, aus der die Schneiden 19 hervorragen, schneiden die Seitenflanken 23, 24 die Begrenzungslinie, d.h. die als Kreis dargestellte Wand 28 der Öffnung 26. Auf diese Schnittpunkte oder Eckpunkte 23' bzw. 24' gerichtete, von der jeweiligen Achse 13 ausgehende Strahlen r23 bzw. r24 schließen mit der x-Achse Winkel γ bzw. δ ein. Der Winkel γ ist der Winkel, der der - bezogen auf die Mittel-Achse 6 - außen liegenden Seitenflanke 23 der Schneide 19 zugeordnet ist. Der Winkel δ ist der Winkel, der der Seitenflanke 24 der Schneide 19 zugeordnet ist, die der Mittel-Achse 6 zugewandt ist. Es gilt: 0° ≤ γ ≤ 45° und 0° ≤ δ ≤ 45°.

Wenn α < 0 ist, dann fallen in der Draufsicht, wie sie in den Fig. 6 und 7 für eine teilzylindrische Spanfläche 20 dargestellt ist, die Wand 28 der Öffnung 26 und die Schneidkante 27 nicht zusammen. Vielmehr ist in diesem Fall für α < 0 die Darstellung der Schneidkante 27 zeichnerisch von der Wand 28 der Öffnung 26 in den Zahnrücken (Freifläche) 21 hineinzuziehen, wie Fig. 8 und 9 entnehmbar ist. Alternativ wölbt sich die Schneidkante 27 für α > 0 von der Wand 28 der Öffnung 26 zu letzterer hin, wie Fig. 10 und 11 entnehmbar ist. In den Fig. 8 bis 11 mit teilkonischen Ausgestaltungen der Spanflächen 20 mit Schneidkanten 27 wurden dieselben Bezugsziffern wie für die oben geschilderte teilzylindrische Ausgestaltung der Spanflächen 20 mit Schneidkante 27 gewählt, um die Übersichtlichkeit der Beschreibung nicht zu stören.
Sind die beiden Winkel γ und δ ungleich, ergibt sich eine schräg zum durch die x-Achse gebildeten Schnittgeschwindigkeitsvektor ausgebildete Schneidkante 27, wodurch dynamische Schnittkräfte reduziert werden, die durch das Eintauchen der Schneidkante 27 in einen zu schleifenden Werkstoff erzeugt werden. Durch diese Ausgestaltung wird das Eintauchen besonders sanft. Wie sich aus der vorstehenden Beschreibung weiterhin im Zusammenhang mit Fig. 7 ergibt, ist der Endabschnitt 22 derart gegenüber der x-Achse, also dem Schnittgeschwindigkeitsvektor, nach innen hin versetzt, dass eine Kollision der der Seitenflanken 23 bzw. 24 der Schneide 19 mit einem Werkstück bei der Schnittbewegung sicher vermieden wird. Wie insbesondere Fig. 2 erkennen lässt, ist die jeweilige Öffnung 26 der Schneidkante 27 bzw. der Spanfläche 20 der zugehörigen Schneide 19 bezogen auf die Drehrichtung 29 beim Schleifeinsatz vorgeordnet, so dass Späne durch diese Öffnung 26 weggefördert werden können.

Es sei wiederholt, dass die Ausnehmungen 12 und der jeweilige Abschnitt 9' der Bolzen 9 gleichsam das negative Abbild der Schneide 19 bilden.

Die Herstellung des Schleifelementes erfolgt folgendermaßen:

Zur Vorbereitung des eigentlichen - bereits erwähnten - Spritzgieß-Vorgangs wird ein sogenannter Feedstock, also eine Ausgangsmasse, hergestellt. Diese Ausgangsmasse enthält organische Bindemittel, die bei Erwärmung formbar bzw. spritzbar werden. Bei derartigen organischen Bindemitteln handelt es sich um Hochpolymere, zum Beispiel Polyolefine, Polyamide oder Polyacrylate und geeignete Weichmacher zur Senkung der Schmelzviskosität, wie z. B. Phtalate, Parafine oder Polyäthylenglykole. Diesen organischen Bindemitteln wird Hartstoff in Form von Partikeln zugesetzt, bei denen es sich entweder um Al₂O₃- oder ZrO₂- oder Si₃N₄- oder SiC-Partikel oder mit Cobalt ummantelte Wolframcarbidpartikel handelt. Aus den Hochpolymeren und den Hartstoff-Partikeln wird auf einem Extruder durch Mischen und Kneten der sogenannte Feedstock hergestellt. Die Hartstoff-Partikel werden hierbei in den Hochpolymeren dispergiert.

In einem anschließenden Arbeitsschritt wird die Ausgangsmasse in einer Spritzgieß-Maschine erwärmt und in das Spritzgieß-Werkzeug 2 gespritzt, wodurch der Grundkörper 25 mit den zahlreichen entsprechend der obigen Beschreibung ausgebildeten und angeordneten Schneiden 19 und den jeweils den Schneiden 19 zugeordneten Öffnungen 26 geformt wird. Nach dem Entformen des als Roh-Bauteil vorliegenden spritzgegossenen Schleifelementes 1 werden die organischen Bindemittel dieses Roh-Bauteils durch handelsübliche Lösungsmittel und/oder thermische Behandlung entfernt. Diese Bindemittel-Entfernung erfolgt bei Einsatz von Al₂O₃- oder ZrO₂- oder Si₃N₄- oder WC-Co Partikeln bei einer Temperatur von 510°C und unter Umgebungsluft.

Bei SiC- Partikeln erfolgt die Bindemittelentfernung unter Schutzgas oder Vakuum bei einer Temperatur von 280°C bis 1000°C. Die Wahl der Temperatur hängt davon ab, welche Restfestigkeit des spritzgegossenen Bauteils nach der Bindemittelentfernung für die weitere Handhabung erforderlich ist. Wenn das thermische Entfernen des Bindemittels zu einer Zerstörung oder zu hohen Versprödungen des Roh-Bauteils führen würde, wird eine weitgehende oder vollständige Entfernung des Bindemittels durch geeignete handelsübliche Lösungsmittel angewendet.

Im Anschluss an die Bindemittelentfernung wird das Roh-Bauteil gesintert, und zwar unter folgenden Arbeits-Bedingungen:
Al₂O₃ und ZrO₂: 1300°C bis 1700°C unter Atmosphäre, drucklos
SiC: 1900°C bis 2200°C unter Argon-Schutzgas, drucklos
Si₃N₄: 1600°C bis 1800°C unter Stickstoff-Schutzgas, 7 bis 50 bar
WC-Co: 1250°C bis 1500°C unter Argon-Schutzgas, 1 bis 50 bar.

Beim Sinterprozess wachsen die Partikel durch Festkörperdiffusion zu einem Körper, dem Schleifelement 1 zusammen, mit Korngrößen k von 0,1 µm ≤ k ≤ 15 µm.

Bei dem Sinterprozess behält die jeweilige Schneide 19 im Wesentlichen die Form, die sie beim Spritzgießen erhalten hat. Die Spanfläche 20 ist durch den Abschnitt 9' des jeweiligen Bolzens 9 geformt. Die übrige Form der Schneide 19 ist durch die entsprechende Form der Ausnehmung 12 gebildet worden.

## Patentansprüche

1. Schleifelement (1) bestehend aus einem scheibenförmigen Grundkörper (25) und als eine Einheit mit diesem ausgebildeten Schneiden (19), wobei - bezogen auf eine Drehrichtung (28) des Schleifelementes (1) um eine Mittel-Achse (6) - jeder Schneide (19) eine den Grundkörper (25) durchdringende Öffnung (26) unmittelbar vorgeordnet ist, wobei jede Schneide (19) eine Spanfläche (20) aufweist, die teilzylindrisch mit einem Spanwinkel α = 0° oder teilkonisch mit einem Spanwinkel α ≠ 0° ausgebildet ist, **dadurch gekennzeichnet, dass** der Grundkörper (25) und die Schneiden (19) aus gesintertem Hartstoff gebildet sind und die Schneiden (19) eine Höhe b über dem Grundkörper (25) aufweisen, wobei gilt: 0,1 mm ≤ b ≤ 10 mm.

2. Schleifelement (1), **dadurch gekennzeichnet,**
**dass** bei teilkonischer Ausbildung der Spanfläche (20) gilt: -30° ≤ α ≤ 30°.

3. Schleifelement (1) nach Anspruch 1 oder 2, **dadurch gekennzeichnet,**
**dass** die Öffnungen (26) mit ihren jeweiligen Achsen (13) auf einer ersten Spur (14) angeordnet sind, die von einem Anfang (15) benachbart zur Mittel-Achse (6) bis zu einem äußeren Ende (16) die Form einer Spirale aufweist.

4. Schleifelement (1) nach Anspruch 3, **dadurch gekennzeichnet,**
**dass** die erste Spur (14) die Form einer archimedischen Spirale aufweist.

5. Schleifelement (1) nach Anspruch 3, **dadurch gekennzeichnet,**
**dass** die erste Spur (14) die Form einer Spirale mit zum äußeren Ende (16) hin progressiver Steigung aufweist.

6. Schleifelement (1) nach einem der Ansprüche 3 bis 5, **dadurch gekennzeichnet,**
**dass** Öffnungen (26) vorgesehen sind, die auf einer zweiten Spur (17) angeordnet sind, die sich an das äußere Ende (16) der ersten Spur (14) anschließt, und die sich in Form einer Teil-Spirale über weniger als einen Umfang des Grundkörpers (25) erstreckt.

7. Schleifelement (1) nach einem der Ansprüche 2 bis 6, **dadurch gekennzeichnet,**
**dass** Öffnungen (26) vorgesehen sind, die auf einer äußeren kreisförmigen Spur (18) angeordnet sind.

8. Schleifelement (1) nach einem der Ansprüche 1 bis 7, **dadurch gekennzeichnet,**
**dass** auf der mindestens einen Spur (14, 17, 18) jeweils unmittelbar benachbart zueinander angeordnete Öffnungen (26) identische Abstände a voneinander aufweisen.

9. Schleifelement nach einem der Ansprüche 1 bis 8, **dadurch gekennzeichnet,**
**dass** - bezogen auf ein x-y-z-Koordinatensystem, dessen z-Achse mit der Achse (13) einer jeweiligen Öffnung (26) deckungsgleich ist und dessen y-Achse durch die Mittel-Achse (6) und die Achse (13) der jeweiligen Öffnung (26), also radial zur Mittel-Achse (6), verläuft und dessen x-Achse senkrecht zur y- und zur z-Achse verläuft - die Schneidkante (27) sich gegenüber der x-Achse nach außen über einen Winkel γ und nach innen über einen Winkel δ erstreckt, wobei gilt: $0 ° \leq γ \leq 45 ° und 0 ° \leq δ \leq 45 ° .$

10. Schleifelement (1) nach einem der Ansprüche 1 bis 9, **dadurch gekennzeichnet,**
**dass** die Schneiden (19) sich entgegen der Drehrichtung (28) zu einem hinteren Endabschnitt (22) verjüngen und
**dass** der jeweilige Endabschnitt (22) gegenüber der jeweiligen x-Achse nach innen zur Mittel-Achse (6) hin versetzt auf dem Grundkörper (25) angeordnet ist.

11. Schleifelement (1) nach einem der Ansprüche 1 bis 10, **dadurch gekennzeichnet,**
**dass** der Hartstoff kristallin ist.

12. Schleifelement (1) nach einem der Ansprüche 1 bis 11, **dadurch gekennzeichnet,**
**dass** die Schneiden (19) und der Grundkörper (25) als Hartstoff aus Al₂O₃ oder ZrO₂ oder Si₃N₄ oder SiC oder Hartmetall, insbesondere WC-Co, bestehen.

13. Schleifelement (1) nach einem der Ansprüche 1 bis 12, **dadurch gekennzeichnet,**
**dass** der gesinterte Hartstoff eine Korngröße k aufweist, für die gilt: $0,1 μ m \leq k \leq 15 μ m .$

14. Verfahren zur Herstellung eines Schleifelementes (1) nach einem der Ansprüche 1 bis 13,
wobei aus organischem, bei Erwärmung formbar werdendem Bindemittel und Hartstoff in Form von Partikeln durch Kneten und Mischen eine Ausgangsmasse hergestellt wird,
wobei anschließend durch Spritzgießen ein Roh-Bauteil des Schleifelementes, bestehend aus dem scheibenförmigen Grundkörper (25) und den Schneiden (19), erzeugt wird, wobei anschließend das Bindemittel aus dem Roh-Bauteil entfernt wird, und
wobei anschließend aus dem Roh-Bauteil durch einen Sinterprozess das Schleifelement gebildet wird.

15. Verfahren nach Anspruch 14, **dadurch gekennzeichnet,**
**dass** als Hartstoff in Form von Partikeln Al₂O₃ oder ZrO₂ oder Si₃N₄ oder SiC oder Hartmetall, insbesonsdere WC-Co, eingesetzt wird.

16. Verfahren nach Anspruch 14 oder 15, **dadurch gekennzeichnet,**
**dass** folgende organische Hochpolymere als Bindemittel eingesetzt werden:
Polyolefine, Polyamide oder Polyacrylate.

17. Verfahren nach einem der Ansprüche 14 bis 16, **dadurch gekennzeichnet,**
**dass** die Entfernung des Bindemittels aus dem Roh-Bauteil thermisch und/oder durch Lösungsmittel erfolgt.

18. Verfahren nach Anspruch 17, dass die thermische Bindemittelentfernung unter folgenden Bedingungen erfolgt:
Bei Einsatz von Al₂O₃- oder ZrO₂- oder Si₃N₄- oder WC-Co-Partikeln bei einer Temperatur von 510 °C unter Umgebungsluft und
beim Einsatz von SiC-Partikeln unter Schutzgas oder Vakuum bei einer Temperatur von 280 °C bis 1000 °C

19. Verfahren nach einem der Ansprüche 15 bis 18, **dadurch gekennzeichnet,**
**dass** das Sintern unter folgenden Bedingungen erfolgt bei Einsatz von: Al₂O₃ und ZrO₂: 1300°C bis 1700°C unter Atmosphäre, drucklos SiC: 1900°C bis 2200°C unter Argon-Schutzgas, drucklos Si₃N₄: 1600°C bis 1800°C unter Stickstoff-Schutzgas, 7 bis 50 bar WC-Co: 1250°C bis 1500°C unter Argon-Schutzgas, 1 bis 50 bar.

20. Spritzgieß-Werkzeug (2) zur Herstellung des Schleifelementes (1) nach einem der Ansprüche 1 bis 13 unter Anwendung des Verfahrens nach einem der Ansprüche 14 bis 19,
wobei zwei bei geschlossenem Spritzgieß-Werkzeug (2) einen Formraum (5) begrenzende Werkzeug-Teile (3, 4) vorgesehen sind,
wobei an einem Werkzeugteil (4) Bolzen (9) zur Formung der Öffnungen (26) und der Spanflächen (20) angebracht sind, die bei geschlossenem Spritzgieß-Werkzeug (2) in Bohrungen (10) des anderen Werkzeug-Teils (3) eingreifen,
und wobei in einem Werkzeug-Teil (4) Ausnehmungen (12) zur Formung der Schneiden (19), die eine Höhe b über dem Grundkörper (25) aufweisen, wobei gilt: 0,1 mm ≤ b ≤ 10 mm, ausgebildet sind.

21. Spritzgieß-Werkzeug nach Anspruch 20, **dadurch gekennzeichnet,**
**dass** ein Werkzeug-Teil (4) zweiteilig mit einer den Formraum (5) begrenzenden Formplatte (4') ausgebildet ist, wobei die Formplatte (4') die Ausnehmung (12) zur Formung der Schneiden (19) und von den Bolzen (9) durchdrungene Bohrungen (10') aufweist.

22. Spritzgieß-Werkzeug nach Anspruch 20 oder 21, **dadurch gekennzeichnet,**
**dass** die Bolzen (9) im Bereich der Ausnehmung (12) zylindrisch oder konisch ausgebildet sind.

## Claims

1. Grinding element (1) consisting of a disk-shaped main body (25) and blades (19) formed as a unit therewith,
wherein - in relation to a direction of rotation (28) of the grinding element (1) about a center axis (6) - each blade (19) is immediately preceded by an opening (26) passing through the main body (25), and wherein each blade (19) has a rake face (20) having a partially cylindrical shape with a rake angle α = 0° or a partially conical shape with a rake angle α ≠ 0°, **characterized in**
**that** the main body (25) and the blades (19) are made of sintered hard material, and the blades (19) have a height b above the main body (25), wherein 0.1 mm ≤ b ≤ 10 mm.

2. Grinding element (1), **characterized in**
**that** when the rake face (20) has a partially conical shape, the following applies: -30° ≤ α ≤ 30°.

3. Grinding element (1) according to claim 1 or 2, **characterized in**
**that** the openings (26) are arranged, with their respective axes (13), on a first curve (14), which, seen from a starting point (15) adjacent to the center axis (6) to an outer end (16), has the shape of a spiral.

4. Grinding element (1) according to claim 3, **characterized in**
**that** the first curve (14) has the shape of an Archimedean spiral.

5. Grinding element (1) according to claim 3, **characterized in**
**that** the first curve (14) has the shape of a spiral with a progressive pitch towards the outer end (16).

6. Grinding element (1) according to any one of claims 3 to 5, **characterized in**
**that** openings (26) are provided that are arranged on a second curve (17) adjoining the outer end (16) of the first curve (14) and extending in the shape of a partial spiral across less than a circumference of the main body (25).

7. Grinding element (1) according to any one of claims 2 to 6, **characterized in**
**that** openings (26) are provided that are arranged on an outer circular curve (18).

8. Grinding element (1) according to any one of claims 1 to 7, **characterized in**
**that** openings (26) arranged immediately adjacent to each other on the at least one curve (14, 17, 18) have identical distances a from each other.

9. Grinding element according to any one of claims 1 to 8, **characterized in**
**that** - in relation to an x-y-z coordinate system the z-axis of which is congruent with the axis (13) of a respective opening (26) and the y-axis of which runs through the center axis (6) and the axis (13) of the respective opening (26), in other words radially to the center axis (6), and the x-axis of which runs perpendicularly to the y-axis and to the z-axis - the cutting edge (27) extends, in relation to the x-axis, outwardly across an angle γ and inwardly across an angle δ, wherein: $0 ° \leq γ \leq 45 ° and 0 ° \leq δ \leq 45 ° .$

10. Grinding element (1) according to any one of claims 1 to 9, **characterized in**
**that** the blades (19) taper towards a rear end section (22) in a direction counter to the direction of rotation (28), and
**that** the respective end section (22) is arranged on the main body (25) in a position opposite to the respective x-axis and inwardly offset towards the center axis (6).

11. Grinding element (1) according to any one of claims 1 to 10, **characterized in**
**that** the hard material is crystalline.

12. Grinding element (1) according to any one of claims 1 to 11, **characterized in**
**that** the blades (19) and the main body (25) consist of a hard material in the form of Al₂O₃ or ZrO₂ or Si₃N₄ or SiC or of a hard metal, in particular WC-Co.

13. Grinding element (1) according to any one of claims 1 to 12, **characterized in**
**that** the sintered hard material has a grain size k, wherein 0.1 µm ≤ k 15 µm.

14. Method for producing a grinding element (1) according to any one of claims 1 to 13,
wherein an initial material is produced by kneading and mixing from an organic binding agent that becomes moldable when heated and hard material in the form of particles;
wherein, in a subsequent step, a raw component of the grinding element, consisting of the disk-shaped main body (25) and the blades (19), is produced by injection molding;
wherein, in a subsequent step, the binding agent is removed from the raw component, and
wherein, in a subsequent step, the grinding element is formed from the raw component in a sintering process.

15. Method according to claim 14, **characterized in**
**that** the hard material used is in the form of particles of Al₂O₃ or ZrO₂ or Si₃N₄ or SiC or hard metal, in particular WC-Co.

16. Method according to claim 14 or 15, **characterized in**
**that** the following organic high polymers are used as binding agent: polyolefins, polyamides or polyacrylates.

17. Method according to any one of claims 14 to 16, **characterized in**
**that** the binding agent is removed from the raw component by means of heat and/or solvents.

18. Method according to claim 17, **characterized in**
**that** the binding agent is removed by means of heat under the following conditions:
when using Al₂O₃ or ZrO₂ or Si₃N₄ or WC-Co particles at a temperature of 510°C in the presence of ambient air, and
when using SiC particles at a temperature of 280°C to 1000°C in an inert gas atmosphere or under vacuum.

19. Method according to any one of claims 15 to 18, **characterized in**
**that** sintering takes place under the following conditions when using:
Al₂O₃ and ZrO₂: 1300°C to 1700°C under atmosphere, without pressure;
SiC: 1900°C to 2200°C in an argon inert gas atmosphere, without pressure;
Si₃N₄: 1600°C to 1800°C in a nitrogen inert gas atmosphere, 7 to 50 bar;
WC-Co: 1250°C to 1500°C in an argon inert gas atmosphere, 1 to 50 bar.

20. Injection-molding tool (2) for producing the grinding element (1) according to any one of claims 1 to 13 using the method according to any one of claims 14 to 19,
wherein two tool components (3, 4) are provided that define a molding space (5) when the injection-molding tool (2) is closed;
wherein bolts (9) are arranged on one tool component (4) for molding the openings (26) and the rake faces (20), the bolts (9) engaging drill holes (10) of the other tool component (3) when the injection-molding tool (2) is closed,
and wherein recesses (12) are formed in one tool component (4) for molding the blades (19), said blades (19) having a height b above the main body (25), wherein 0.1 mm ≤ b ≤ 10 mm.

21. Injection-molding tool according to claim 20, **characterized in**
**that** one tool component (4) is formed in two pieces with the molding plate (4') defining the molding space (5), wherein the molding plate (4') comprises the recess (12) for molding the blades (19) and drill holes (10') penetrated by the bolts (9).

22. Injection-molding tool according to claim 20 or 21, **characterized in**
**that** the bolts (9) are cylindrical or conical in the region of the recess (12).

## Revendications

1. Elément abrasif (1) se composant d'un corps de base (25) en forme de disque et de tranchants (19) conçus pour former une unité avec celui-ci,
dans lequel - par rapport à une direction de rotation (28) de l'élément abrasif (1) autour d'un axe médian (6) - à chaque tranchant (19) est disposé directement en amont une ouverture (26) traversant le corps de base (25),
dans lequel chaque tranchant (19) présente une surface de coupe (20) qui est conçue sous la forme d'un cylindre partiel ayant un angle de coupe α = 0° ou d'un cône partiel ayant un angle de coupe α ≠ 0°, **caractérisé en ce que** le corps de base (25) et les tranchants (19) sont formés à partir d'une matière dure frittée, et
les tranchants (19) présentent une hauteur b au-dessus du corps de base (25), où l'inéquation s'applique : $0,1 mm \leq b \leq 10 mm .$

2. Elément abrasif (1), **caractérisé**
**en ce que**, dans le cas où la surface de coupe (20) prend la forme d'un cône partiel, l'inéquation s'applique : $- 30 ° \leq α \leq 30 ° .$

3. Elément abrasif (1) selon la revendication 1 ou 2, **caractérisé**
**en ce que** les ouvertures (26) sont disposées avec leurs axes respectifs (13) sur une première bande (14), qui présente la forme d'une spirale depuis un début (15) avoisinant l'axe médian (6) jusqu'à une extrémité extérieure (16).

4. Elément abrasif (1) selon la revendication 3, **caractérisé**
**en ce que** la première bande (14) prend la forme d'une spirale d'Archimède.

5. Elément abrasif (1) selon la revendication 3, **caractérisé**
**en ce que** la première bande (14) prend la forme d'une spirale ayant une pente progressive jusqu'à l'extrémité extérieure (16).

6. Elément abrasif (1) selon l'une des revendications 3 à 5, **caractérisé**
**en ce qu'**il comprend des ouvertures (26) qui sont disposées sur une deuxième bande (17) adjacente à l'extrémité extérieure (16) de la première bande (14), et s'étendant sous la forme d'une spirale partielle sur moins qu'une circonférence du corps de base (25).

7. Elément abrasif (1) selon l'une des revendications 2 à 6, **caractérisé**
**en ce qu'**il comprend des ouvertures (26) qui sont disposées sur une bande circulaire extérieure (18).

8. Elément abrasif (1) selon l'une des revendications 1 à 7, **caractérisé**
**en ce que** des ouvertures (26) disposées sur ladite au moins une bande (14, 17, 18) respectivement directement adjacente l'une à l'autre présentent des distances identiques a les unes par rapport aux autres.

9. Elément abrasif selon l'une des revendications 1 à 8, **caractérisé**
**en ce que** - par rapport à un système de coordonnées x-y-z, dont l'axe z coïncide avec l'axe (13) d'une ouverture (26) respective et dont l'axe y passe par l'axe médian (6) et l'axe (13) de l'ouverture (26) respective, donc radialement par rapport à l'axe médian (6), et dont l'axe x est perpendiculaire à l'axe y et à l'axe z - l'arête coupante (27) s'étend vers l'extérieur sur un angle γ et vers l'intérieur sur un angle δ par rapport à l'axe x, où les inéquations s'appliquent : $0 ° \leq γ \leq 45 ° et 0 ° \leq δ \leq 45 ° .$

10. Elément abrasif (1) selon l'une des revendications 1 à 9, **caractérisé**
**en ce que** les tranchants (19) s'amincissent pour former une portion terminale arrière (22) à l'opposé de la direction de rotation (28) et
**en ce que** la portion terminale arrière (22) respective est disposée sur le corps de base (25) en décalage par rapport à l'axe x respectif en allant vers l'intérieur jusqu'à l'axe médian (6).

11. Elément abrasif (1) selon l'une des revendications 1 à 10, **caractérisé**
**en ce que** la matière dure est cristalline.

12. Elément abrasif (1) selon l'une des revendications 1 à 11, **caractérisé**
**en ce que** les tranchants (19) et le corps de base (25) se composent dAl₂O₃ ou de ZrO₂ ou de Si₃N₄ ou de SiC ou de métal dur, en particulier de WC-Co, comme matière dure.

13. Elément abrasif (1) selon l'une des revendications 1 à 12, **caractérisé**
**en ce que** la matière dure frittée présente une granulométrie k, pour laquelle l'inéquation s'applique : $0,1 μ m \leq k \leq 15 μ m .$

14. Procédé de fabrication d'un élément abrasif (1) selon l'une des revendications 1 à 13,
dans lequel on fabrique une masse de départ par pétrissage et mélange à partir de liant organique devenant moulable au réchauffage et de matière dure sous la forme de particules,
dans lequel on produit ensuite par moulage par injection un composant brut de l'élément abrasif, constitué du corps de base (25) en forme de disque et des tranchants (19),
dans lequel on élimine ensuite le liant du composant brut, et
dans lequel on forme ensuite l'élément abrasif à partir du composant brut par un procédé de frittage.

15. Procédé selon la revendication 14, **caractérisé**
**en ce que** l'on met en oeuvre comme matière dure sous forme de particules de l'Al₂O₃ ou du ZrO₂ ou du Si₃N₄ ou du SiC ou du métal dur, en particulier du WC-Co.

16. Procédé selon la revendication 14 ou 15, **caractérisé**
**en ce que** l'on met en oeuvre comme liant les polymères supérieurs organiques suivants :
polyoléfines, polyamides ou polyacrylates.

17. Procédé selon l'une des revendications 14 à 16, **caractérisé**
**en ce que** l'élimination du liant du composant brut s'effectue thermiquement et/ou par solvants.

18. Procédé selon la revendication 17, **caractérisé en ce que** l'élimination thermique du liant s'effectue dans les conditions suivantes :
en cas de mise en oeuvre de particules d'Al₂O₃ ou de ZrO₂ ou de Si₃N₄ ou de WC-Co, à une température de 510 °C dans l'air environnant et
en cas de mise en oeuvre de particules de SiC, sous gaz protecteur ou sous vide à une température de 280 °C à 1000 °C.

19. Procédé selon l'une des revendications 15 à 18, **caractérisé**
**en ce que** le frittage s'effectue dans les conditions suivantes en cas de mise en oeuvre de :
Al₂O₃ ou ZrO₂ : 1300 °C à 1700 °C sous atmosphère, sans pression
SiC : 1900 °C à 2200 °C sous gaz protecteur d'argon, sans pression
Si₃N₄ : 1600 °C à 1800 °C sous gaz protecteur d'azote, de 7 à 50 bar,
WC-Co : 1250 °C à 1500 °C sous gaz protecteur d'argon, de 1 à 50 bar.

20. Outil de moulage par injection (2) pour la fabrication de l'élément abrasif (1) selon l'une des revendications 1 à 13 en appliquant le procédé selon l'une des revendications 14 à 19,
dans lequel deux parties d'outil (3, 4) délimitant une chambre de moule (5) sont prévues en cas d'outil de moulage par injection (2) fermé,
dans lequel des boulons (9) destinés au moulage des ouvertures (26) et des surfaces de coupe (20), qui viennent en prise dans des alésages (10) de l'autre partie d'outil (3), en cas d'outil de moulage par injection (2) fermé, sont montés sur une partie d'outil (4),
et dans lequel des cavités (12) pour le moulage des tranchants (19), qui présentent une hauteur b au-dessus du corps de base (25), où l'inéquation s'applique : 0,1 mm ≤ b ≤ 10 mm, sont aménagées dans une partie d'outil (4).

21. Outil de moulage par injection selon la revendication 20, **caractérisé**
**en ce qu'**une partie d'outil (4) est formée en deux parties avec une plaque de moule (4') délimitant la chambre de moule (5), dans lequel la plaque de moule (4') présente la cavité (12) destinée au moulage des tranchants (19) et des alésages (10') traversés par les boulons (9).

22. Outil de moulage par injection selon la revendication 20 ou 21, **caractérisé**
**en ce que** les boulons (9) sont conçus sous une forme cylindrique ou conique dans la zone de la cavité (12).
